# FASCICULE DE BREVET EUROPEEN

(11) **EP 0 049 656 B1**
(45) Date de publication et mention de la délivrance du brevet: **29.05.1985**
(21) Numéro de dépôt: 81401493.2
(22) Date de dépôt: 25.09.1981
(51) Int. Cl.: G21F 9/12

(54) **Dispositif d'épuration pour la décontamination d'effluents aqueux en métaux lourds**
Reinigungsvorrichtung zur Dekontamination von Schwermetallen aus kontaminierten Abwässern
Purification device for removing heavy metals from contaminated aqueous effluents

(30) Priorité: 07.10.1980 FR 8021407
(43) Date de publication de la demande: 14.04.1982
(73) Titulaire: COMMISSARIAT A L'ENERGIE ATOMIQUE Etablissement de Caractère Scientifique Technique et Industriel, 75015 Paris (FR)
(72) Inventeur: Cornu, Aymé, F-38240 Meylan (FR); Massot, Roger, F-38120 Saint Egreve (FR); Gaussens, Gilbert, F-92190 Meudon (FR); Nicaise, Maryvonne, F-91400 Orsay (FR)
(74) Mandataire: Mongrédien, André

## Description

La présente invention a pour objet un dispositif d'épuration pour la décontamination d'effluents aqueux en métaux lourds.

De façon plus précise, elle concerne la réalisation de dispositifs d'épuration comportant un support inerte dans lequel est incorporé un agent capable de complexer les métaux lourds présents dans les effluents aqueux.

Les méthodes les plus largement utilisées pour éliminer les métaux lourds présents dans les effluents aqueux consistent à absorber ou à capter les ions métalliques lourds, par exemple de mercure, de plomb, de cadmium, de cuivre, d'argent ou de chrome, au moyen d'agents capables de former avec ces ions métalliques des complexes suffisamment stables.

Parmi les agents chimiques capables de remplir ce rôle, on sait par l'article publié dans le BIST No. 230-231, juillet/octobre 1978, pages 203-204, que les dérivés soufrés présentent un grand intérêt car ils possèdent une grande affinité pour les métaux lourds, en particulier les dérivés soufrés tels que le thio-2-benzimidazole et ses dérivés, par exemple ses dérivés chloré, nitré et diméthylé, le thio-2-vinyl-3-benzimidazole, et le thio-uréidobenzimidazole. On peut également utiliser comme agent complexant l'amino-2-benzimidazole et les guanidines.

Cependant pour faciliter les opérations de décontamination, il est préférable d'incorporer ces agents complexants dans un support inerte pour retenir sur ce support les ions de métaux lourds captés par l'agent complexant. Par ailleurs, il est souhaitable de pouvoir éliminer ensuite les ions de métaux lourds ainsi fixés afin de pouvoir régénérer le dispositif d'épuration.

La présente invention a précisément pour objet un dispositif d'épuration pour la décontamination en métaux lourds d'effluents aqueux qui permet d'assurer une décontamination satisfaisante en métaux lourds, en présentant de plus l'avantage de pouvoir être régénérée facilement.

Le dispositif selon l'invention se caractérisé en ce qu'il comprend un support en copolymère hydrophile réticulé, constitué de 85 à 95% en poids de monomère hydrophile monoinsaturé et de 5 à 15% en poids de monomère polyinsaturé, et un agent capable de complexer lesdits métaux lourds, incorporé dans ledit support, à raison de 2 à 20% en poids par rapport au poids total du support et de l'agent, ledit agent étant choisi parmi le thio-2-benzimidazole, les dérivés chloré, nitré et diméthylé du thio-2-benzimidazole, le thio-2-vinyl-3-benzimidazole, le thio-uréido benzimidazole, t'amino-2-benzimidazote et les guanidines.

Avantageusement, le copolymère est un copolymère d'au moins un monomère hydrophile monoinsaturé et d'au moins un -monomère polyinsaturé.

A titre d'exemples de monomère monoinsaturé susceptible d'être utilisé, on peut citer l'acide acrylique, l'acide méthacrylique, la vinylpyrrolidone, l'acrylate d'éthylène glycol, le méthacrylate d'éthylène glycol, l'acrylate de diéthylène glycol, le méthacrylate de diéthylène glycol, l'acrylate de tétraéthylène glycol, le méthacrylate de tétraéthylène glycol, l'acrylate de polyéthylène glycol et le méthacrylate de polyéthylène glycol.

A titre d'exemples de monomère polyinsaturé susceptible d'être utilisé, on peut citer le triacrylate de triméthylol propane, le triméthacrylate de triméthylol propane et le tétraacrylate de pentaérythritol.

De préférence, le monomère monoinsaturé et le monomère polyinsaturé sont des monomères acrylique et/ou méthacrylique.

Selon l'invention, l'agent capable de complexer les métaux lourds peut être constitué par les dérivés soufrés cités ci-dessus, en particulier par le thio-2-benzimidazole et ses dérivés.

Cet agent complexant peut être piégé dans le réseau réticulé du polymère, par exemple lorsqu'il est constitué par le thio-2-benzimidazole, ou encore fixé sur la chaîne du copolymère par une liaison covalente dans le cas du thio-2-vinyl-3-benzimidazole.

On précise que le thio-2-benzimidazole est un produit connu qui peut être préparé par exemple selon le procédé décrit dans Organic Synthèses, vol. 4, pages 569-570. Le thio-2-vinyl-3-benzimidazole peut être préparé à partir du thio-2-benzimidazole par vinylations. Selon un mode opératoire similaire à celui décrit par H. Hopff, U. Wyss, H. Jussi, Helvetica Chimica Acta, vol. 13, Fasc. 1 (1960), p. 135, pour la vinylation des hétérocycles azotés.

Selon l'invention, la teneur en monomère polyinsaturé du copolymère, qui détermine son taux de réticulation, est suffisamment importante pour obtenir de bonnes propriétés mécaniques, mais elle ne doit pas être trop élevée afin que les effluents aqueux puissent accéder dans le support et être en contact avec l'agent complexant inclus dans ce support. Ceci est obtenu en utilisant un copolymère comprenant de 85 à 95% en poids de monomère hydrophile monoinsaturé et de 5 à 15% en poids de monomère polyinsaturé.

La teneur en agent complexant du support est généralement de 5 à 15% en poids par rapport au poids total du support contenant l'agent complexant, dans le cas du thio-2-benzimidazole et de ses dérivés.

La présente invention a également pour objet un procédé de préparation d'un dispositif d'épuration pour la décontamination d'effluents aqueux.

Ce procédé consiste à former un support en copolymère hydrophile réticulé contenant l'agent complexant, par polymérisation d'une solution contenant:
a) un mélange de monomères comprenant:
   -85 à 95% en poids d'au moins un monomère hydrophile monoinsaturé, et
   - 5 à 15% en poids d'au moins un monomère polyinsaturé; et
b) un agent capable de complexer les métaux lourds choisi parmi le thio-2-benzimidazole, les dérivés chloré, nitré et diméthylé du thio-2-benzimidazole, le thio-2-vinyl-3-benzimidazole, le thio-uréido benzimidazole, l'amino-2-benzimidazole et les guanidines, la quantité dudit agent présent dans la solution représentant 2 à 20% en poids du poids total des monomères et dudit agent.

De préférence, on réalise cette polymérisation par irradiation de la solution au moyen de rayonnements ionisants.

Avantageusement on utilise une solution alcoolique, par exemple une solution de différents monomères et de l'agent complexant dans de l'éthanol, et on réalise la polymérisation sous vide ou en atmosphère inerte.

Les rayonnements ionisants susceptibles d'être utilisés peuvent être constitués par des rayonnements ultraviolets, des rayonnements a, des rayonnements y, et des faisceaux d'électrons.

Avantageusement, on utilise le rayonnement y du cobalt 60.

Dans le dispositif d'épuration de l'invention, le support inerte en copolymère hydrophile réticulé dans lequel on a incorporé l'agent complexant, peut être sous la forme de poudre, de granulés, de film ou de fibres, obtenus par des techniques classiques; dans ce cas, les poudres, granulés, films ou fibres sont disposés ou maintenus dans une enceinte appropriée.

Selon une variante de l'invention, le dispositif d'épuration peut comprendre un tissu ou un non tissé tel qu'un feutre réalisé, par exemple, en polymère fluoré, en polyester ou en polyamide, ce tissu ou ce feture supportant le copolymère hydrophile réticulé dans lequel est incorporé l'agent complexant. Pour obtenir de tels dispositifs, on enduit le tissu ou le feutre d'une solution comprenant au moins un monomère monoinsaturé, au moins un monomère polyinsaturé et un agent capable de complexer les métaux lourds, puis on greffe et on polymérise cette solution, de préférence en la soumettant à une irradiation au moyen de rayonnements ionisants, ce qui conduit à la formation d'un copolymère réticulé contenant l'agent complexant, ce copolymère étant greffé sur le tissu ou le feutre.

D'autres avantages et caractéristiques de l'invention apparaîtront mieux à la lecture de la description qui suit, donnée bien entendu à titre d'exemple illustratif et non limitatif.

Selon l'invention, on prépare un dispositif d'épuration à partir d'un monomère monoinsaturé constitué par l'acide acrylique et d'un monomère polyinsaturé constitué par le triacrylate de triméthylol propane.

Dans ce but, on utilise une solution comprenant en poids 72% d'éthanol, 16,2% d'acide acrylique, 1,8% de triacrylate de triméthylol propane, et 10% d'un agent complexant constitué soit par du thio-2-benzimidazole, soit par du thio-2-vinyl-3-benzimidazole.

Le thio-2-vinyl-3-benzimidazole a été obtenu de la façon suivante.

On maintient sous atmosphère d'azote pendant 2 semaines à 60-70°C, un mélange contenant 0,012 mole de thio-benzimidazole, 0,4 g de sulfate mercurique et 0,24 mole d'acétate de vinyle. On filtre le mélange réactionnel une première fois pur éliminer le thio-2-benzimidazole restant, puis on évapore sous vide l'acétate de vinyle n'ayant pas réagi. On reprend le résidu dans de l'éthanol, puis on le filtre afin d'éliminer le sulfate mercurique insoluble. Après évaporation de l'éthanol, on obtient le thio-2-vinyl-3-benzimidazole avec un rendement très faible de 1,2%. Le point de fusion de ce produit est sensiblement de 140°C.

Ces solutions sont irradiées en ampoules scellées sous vide, sous rayonnement y d'une source de cobalt 60. La dose reçue est de 2 mégarads et elle est délivrée avec un débit de 0,1 mégarad/heure. Après irradiation, on récupère les phases solides formées dans l'ampoule, et après séchage et broyage on les utilise pour la décontamination en métaux lourds d'effluents aqueux.

Les exemples suivants illustrent l'efficacité des phases solides ainsi obtenues. Dans ces exemples, on désigne sous le terme PVB-3 le support dans lequel l'agent complexant est le thio-2-benzimidazole, et par PVB-4 le support dans lequel l'agent complexant est le thio-2-vinyl-3-benzimidazole.

Après avoir obtenu des granulés de résine qui sont jaunâtres dans le cas du PVB-3 ou blanchâtres dans le cas du PVB-4, on lave ces granulés successivement à l'eau froide, à l'eau chaude, à l'alcool puis à l'alcool chaud jusqu'à disparition de l'agent complexant dans les filtrats obtenus, la teneur en agent complexant des filtrats étant déterminée par colorimétrie avec un seuil de détection de 10 ppm.

On vérifie ensuite l'efficacité des supports ainsi traités pour la décontamination en cuivre ou en mercure de solutions aqueuses.

### Exemple 1

### Essais de décontamination en cuivre

On introduit dans 100 cm³ d'une solution de sulfate de cuivre à 100 ppm de cuivre et à pH 8,1 g du support PVB-3 ou PVB-4 et on agite à la température ambiante pendant 2 heures.

On constate que les solutions de cuivre passent du bleu au vert, rapidement dans le cas du PVB-3 et plus progressivement dans le cas du PVB-4, et que les résines deviennent également vertes.

On filtre ensuite la solution, et on recueille un premier filtrat F₁ ayant un pH de 3,7.

On lave ensuite le support PVB-3 ou PVB-4 séparé de la solution avec 100 cm³ d'eau distillée pendant 1 heure sous agitation, puis on filtre, et on recueille le filtrat obtenu F₂.

On lave ensuite une deuxième fois le support PVB-3 ou PVB-4 avec 100 cm³ d'eau contenant 10% d'acide chlorhydrique, pendant 1 heure sous agitation, on filtre et on recueille un filtrat F₃.

On détermine la teneur en cuivre de chacun des filtrat F_{1'} F₂ et F₃ ainsi obtenus, par colorimétrie (réaction avec l'ammoniaque).

Les résultats obtenus sont donnés dans le tableau 1 ci-après.

On détermine également la teneur résiduelle en thio-2-benzimidazole ou en thio-2-vinyl-3-benzimidazole du filtrat F₁ par la méthode de Wavelet, et on constate que ces filtrats F₁ contiennent de 10 à 20 vpm d'agent complexant.

Au vu de ces résultats, on constate que les supports de l'invention permettent d'éliminer la majeure partie du cuivre, et que par ailleurs, le cuivre peut être récupéré ensuite par un lavage acide du support.

### Exemple 2

### Essai de décontamination en mercure

Dans cet essai, on utilise un support du type PVB-4 pour l'élimination de mercure à partir d'une solution de chlorure de mercure HgCI₂ à 100 ppm de mercure et à pH 8.

Comme précédemment, on utilise 1 g du support PVB-4 que l'on ajoute à 100 cm³ de la solution de mercure, et on effectue les mêmes opérations que dans le cas de l'exemple 1 pour obtenir un premier filtrat F₁, puis un filtrat F₂. Après récupération du filtrat F₂ on lave le support avec 100 cm³ d'une solution aqueuse à 10% d'acide nitrique, pendant une heure, sous agitation, puis on filtre et on récupère un filtrat F₃.

Comme dans l'exemple 1, on détermine les teneurs en mercure de chacun des filtrats F₁, F₂ et F₃ récupérés, par colorimétrie en utilisant comme réactif la dithizone.

Les résultats obtenus sont donnés dans le tableau 2 ci-après.

### Exemple 3

### Essais de décontamination en cuivre

Dans cet essai, on utilise des supports PVB-3 et PVB-4 qui ont été régénérés après avoir été utilisés pour la fixation de cuivre ou de mercure.

Pour cette régénération, on lave successivement le support au moyen d'acide chlorhydrique ou d'acide nitrique N/10, puis au moyen d'eau distillée, de soude N/10 et enfin d'eau distillée.

On utilise ensuite les supports ainsi régénérés pour la décontamination en cuivre d'une solution constituée par 40 ml d'une solution de sulfate de cuivre à 93 ppm de cuivre et à pH 8. Dans cet essai, on mélange 1 g du support avec 40 ml de la solution, et on effectue les mêmes opérations que dans l'exemple 1 pour récupérer successivement les filtrats Fᵢ, F₂ et F3 et on détermine leur teneur en cuivre par spectrométrie d'absorption atomique sans flamme pour obtenir une meilleure précision.

Les résultats obtenus sont donnés dans le tableau 3 ci-après.

Au vu de ces résultats, on constate que le support PVB-4 permet d'obtenir un taux élevé de décontamination en cuivre.

### Exemple 4

### Décontamination en mercure

On utilise un support PVB-4 régénéré comme dans l'exemple 3, et on mélange 1 g de ce support avec 100 ml d'une solution de mercure HgC1₂ à 90 ppm de mercure et à pH 8.

On effectue les mêmes opérations que dans l'exemple 2 pour récupérer les filtrats F,, F₂ et F₃, et on détermine sur chacun de ces filtrats la teneur en mercure par spectrométrie d'absorption atomique sans flamme.

Les résultats obtenus sont donnés dans le tableau 4 ci-après.

## Revendications

1. Dispositif d'épuration pour la décontamination en métaux lourds d'effluents aqueux, caractérisé en ce qu'il comprend un support en copolymère hydrophile réticulé, constitué de 85 à 95% en poids de monomère hydrophile monoinsaturé et de 5 à 15% en poids de monomère polyinsaturé, et un agent capable de complexer lesdits métaux lourds incorporé dans ledit support, à raison de 2 à 20% en poids par rapport au poids total du support et de l'agent, ledit agent étant choisi parmi le thio-2-benzimidazole, les dérivés chloré, nitré et diméthylé du thio-2-benzimidazole, le thio-2-vinyl-3-benzimidazole, le thio-uréido benzimidazole, l'amino-2-benzimidazole et les guanidines.

2. Dispositif selon la revendication 1, caractérisé en ce que le copolymère est un copolymère acrylique et/ou méthacrylique.

3. Dispositif selon la revendication 1, caractérisé en ce que le monomère monoinsaturé est l'acide acrylique.

4. Dispositif selon l'une quelconque des revendications 1 et 3, caractérisé en ce que le monomère polyinsaturé est le triacrylate de triméthylol propane.

5. Dispositif selon l'une quelconque des revendications 1 à 4, caractérisé en ce que l'agent capable de complexer lesdits métaux lourds est le thio-2-benzimidazole ou le thio-2-vinyl-3-benzimidazole.

6. Procédé de préparation d'un dispositif d'épuration pour la décontamination d'effluents aqueux selon l'une quelconque des revendications 1 à 5, caractérisé en ce que l'on forme un support en copolymère hydrophile réticulé contenant l'agent complexant, par polymérisation d'une solution contenant:
a) un mélange de monomères comprenant:
- 85 à 95% en poids d'au moins un monomère hydrophile monoinsaturé, et
- 5 à 15% en poids d'au moins un monomère polyinsaturé; et
b) un agent capable de complexer les métaux lourds choisi parmi le thio-2-benzimidazole, les dérives. chloré, nitré et diméthylé du thio-2-benzimidazole, le thio-2-vinyl-3-benzimidazole, le thio-ureido benzimidazole, l'amino-2-benzimidazole et les guanidines, la quantité dudit agent présent dans la solution représentant 2 à 20% en poids du poids total des monomères et dudit agent.

7. Procédé selon la revendication 6, caractérisé en ce que l'on réalise la polymérisation par irradiation de la solution au moyen de rayonnements ionisants.

8. Procédé selon l'une quelconque des revendications 6 et 7, caractérisé en ce que la solution est une solution alcoolique.

9. Procédé selon l'une quelconque des revendications 6 à 8, caractérisé en ce que l'on réalise la polymérisation sous vide ou en atmosphère inerte.

10. Utilisation du dispositif d'épuration selon l'une quelconque des revendications 1 à 5, pour la décontamination en cuivre ou en mercure d'effluents aqueux.

## Patentansprüche

1. Reinigungsvorrichtung zur Dekontaminierung von Schwermetallen aus kontaminierten Abwässern, dadurch gekennzeichnet, daß sie aufweist einen Träger aus einem vernetzten hydrophilen Copolymeren, das zu 85 bis 95 Gew.% aus einem hydrophilen, einfach ungesättigten Monomeren und zu 5 bis 15 Gew.% aus einem mehrfach ungesättigten Monomeren sowie aus einem Agens besteht, das in den Träger in einer Menge von 2 bis 20 Gew.%, bezogen auf das Gesamtgewicht von Träger und Agens, eingearbeitet ist und mit den Schwermetallen einen Komplex bilden kann, wobei das Agens ausgewählt wird aus der Gruppe Thio-2-benzimidazol, der Chlor-, Nitro- und Dimethylderivate von Thio-2-benzimidazol, Thio-2-vinyl-3-benzimidazol, Thioureidobenzimidazol, Amino-2-benzimidazol und der Guanidine.

2. Vorrichtung nach Anspruch 1, dadurch gekennzeichnet, daß es sich bei dem Copolymeren um ein Acryl- und/oder Methacryl-Copolymeres handelt.

3. Vorrichtung nach Anspruch 1, dadurch gekennzeichnet, daß es sich bei dem einfach ungesättigten Monomeren um die Acrylsäure handelt.

4. Vorrichtung nach einem der Ansprüche 1 und 3, dadurch gekennzeichnet, daß es sich bei dem mehrfach ungesättigten Monomeren um das Triacrylat von Trimethylolpropan handelt.

5. Vorrichtung nach einem der Ansprüche 1 bis 4, dadurch gekennzeichnet, daß es sich bei dem Agens, das mit den Schwermetallen einen Komplex bilden kann, um Thio-2-benzimidazol oder Thio-2-vinyl-3-benzimidazol handelt.

6. Verfahren zur Herstellung einer Reinigungsvorrichtung zur Dekontamination von Abwässern nach einem der Ansprüche 1 bis 5, dadurch gekennzeichnet, daß ein Träger aus einem vernetzten hydrophilen Copolymeren, der ein komplexbildendes Agens enthält, hergestellt wird durch Polymerisieren einer Lösung, die enthält:
a) ein Monomeren-Gemisch, das umfaßt:
-85 bis 95 Gew.% mindestens eines einfach ungesättigten hydrophilen Monomeren und
- bis 15 Gew.% mindestens eines mehrfach ungesättigten Monomeren; und
b) ein Agens, das mit den Schwermetallen einen Komplex bilden kann, das ausgewählt wird aus der Gruppe Thio-2-benzimidazol, der Chlor-, Nitro- und Dimethylderivate von Thio-2-benzimidazol, Thio-2-vinyl-3-benzimidazol, Thio-ureidobenzimidazol, Amino-2-benzimidazol und der Guanidine, wobei die Menge des in der Lösung vorliegenden Agens 2 bis 20 Gew.% des Gesamtgewichtes der Monomeren und des Agens darstellt.

7. Verfahren nach Anspruch 6, dadurch gekennzeichnet, daß die Polymerisation durch Bestrahlen der Lösung mit ionisierenden Strahlen erfolgt.

8. Verfahren nach einem der Ansprüche 6 und 7, dadurch gekennzeichnet, daß es sich bei der Lösung um eine alkoholische Lösung handelt.

9. Verfahren nach einem der Ansprüche 6 bis 8, dadurch gekennzeichnet, daß die Polymerisation unter Vakuum oder in einer inerten Atmosphäre durchgeführt wird.

10. Verwendung der Reinigungsvorrichtung nach einem der Ansprüche 1 bis 5 zur Dekontamination von Kupfer oder Quecksilber aus Abwässern.

## Claims

1. Purification device for removing heavy metal contaminants from aqueous effluents, characterized in that it comprises a crosslinked hydrophilic copolymer support derived from 85 to 95% by weight of a hydrophilic monounsaturated monomer and 5 to 15% by weight of a polyunsaturated monomer, and an agent capable of complexing heavy metals incorporated in said support in an amount from 2 to 20% by weight, based on total weight of agent and support, said agent being selected from 2-thiobenzimidazole, chloro-, nitro- or dimethyl derivatives of 2-thiobenzimidazole, 2-thio-3-vinylbenzimidazole, thioureidobenz- imidazole, 2-aminobenzimidazole and guanidines.

2. Device according to Claim 1, characterized in that the copolymer is an acrylic and/or methacrylic copolymer.

3. Device according to Claim 1, characterized in that the monounsaturated monomer is acrylic acid.

4. Device according to any one of Claims 1 to 3, characterized in that the polyunsaturated monomer is trimethylol propane triacrylate.

5. Device according to any one of Claims 1 to 4, characterized in that the agent capable of complexing heavy metals is 2-thiobenzimidazole or 2-thio-3-vinylbenzimidazole.

6. Process for the preparation of a purification device for decontaminating aqueous effluents according to any one of Claims 1 to 5, characterized in that a crosslinked hydrophilic copolymer support containing the complexing agent is formed by polymerization of a solution containing:
a) a monomer mixture comprising:
-85 to 95% by weight of at least one hydrophilic monounsaturated monomer, and
- 5 to 15% by weight of at least one polyunsaturated monomer; and
b) an agent capable of complexing heavy metals selected from 2-thiobenzimidazole, chloro-, nitro- and dimethyl-derivatives of 2-thiobenzimidazole, 2-thio-2-vinylbenzimidazole, thio-ureidobenzimidazole, 2-aminobenzimidazole, and guanidines, the quantity of said agent present in the solution constituting 2 to 20% by weight, of the total weight of said monomers and agent.

7. Process according to Claim 6, characterized in that polymerization is effected by irradiating said solution with ionizing radiation.

8. Process according to either of Claims 6 and 7 characterized in that said solution is an alcoholic solution.

9. Process according to any one of Claims 6 to 8, characterized in that polymerization is conducted under vacuum or in an inert atmosphere.

10. Use of purification device according to any one of Claims 1 to 5, for the separation of copper or mercury from aqueous effluents.
